# EUROPÄISCHE PATENTSCHRIFT

(11) **EP 1 022 357 B1**
(45) Veröffentlichungstag und Bekanntmachung des Hinweises auf die Patenterteilung: **30.06.2004**
(21) Anmeldenummer: 00101186.5
(22) Anmeldetag: 21.01.2000
(51) Int. Cl.: C23F 15/00, C23G 1/08

(54) **Verfahren zur Oberflächenbehandlung von rostfreien Stählen**
Surface treatment process for stainless steels
Procédé de traitement de surfaces d'aciers inoxydables

(30) Priorität: 22.01.1999 ES 9900126
(43) Veröffentlichungstag der Anmeldung: 26.07.2000
(73) Patentinhaber: BSH Bosch und Siemens Hausgeräte GmbH, 81739 München (DE)
(72) Erfinder: Castanedo, Angel Rodriguez, 3971 Solares (Cantabria) (ES); Salomon, Jürgen, 83308 Trostberg (DE); Schmidmayer, Gerhard, 83093 Bad Endorf (DE); Walter, Bernhard, 83355 Erlstätt (DE); Jördens, Frank, Dr., 83278 Traunstein (DE)
(74) Vertreter: Richter, Harald

(56) Entgegenhaltungen:
- WO-A-98/36044
- LU-A- 64 876
- US-A- 4 078 949
- US-A- 5 269 957
- VOLLMER T. ; GUEMPEL P. ; BLAISE M. ; RACKY W. : "Oberflächenbehandlungsverfahren und deren Einfluss auf die Korrosionsbeständigkeit nichrostender Stähle" WERKSTOFFE UND KORROSION., Bd. 46, Nr. 2, Februar 1995 (1995-02), Seiten 92-96, XP002136840 VERLAG CHEMIE GMBM. WEINHEIM., DE ISSN: 0947-5117
- PATENT ABSTRACTS OF JAPAN vol. 011, no. 344 (M-640), 11. November 1987 (1987-11-11) -& JP 62 124019 A (ISHIKAWAJIMA HARIMA HEAVY IND CO LTD), 5. Juni 1987 (1987-06-05)
- PATENT ABSTRACTS OF JAPAN vol. 1996, no. 02, 29. Februar 1996 (1996-02-29) & JP 07 286215 A (KAWASAKI STEEL CORP), 31. Oktober 1995 (1995-10-31)

## Beschreibung

Die vorliegende Erfindung liegt auf dem Gebiet von Stählen bzw. der Bearbeitung oder Behandlung von Stählen, die vorzugsweise zur Herstellung von Geräten z.B. für den Hausgebrauch bestimmt sind. Insbesondere betrifft die vorliegende Erfindung solche Geräte und Teile bzw. deren Behandlung, die der Wirkung von Hitze ausgesetzt sind oder werden.

Genauer gesagt stellt die vorliegende Erfindung ein Verfahren zur Behandlung von rostfreien Edelstählen zur Verfügung, die für diese Anwendungen bestimmt sind, wobei die erfindungsgemäße Behandlung der Stähle ihre Vergilbung während des täglichen Gebrauchs verhindert.

Die Verwendung von rostfreiem Stahl bei der Herstellung einer Vielzahl von Produkten, insbesondere von Geräten für den Hausgebrauch wie Küchenherden, Kühlschränken, Wasserkochern, Friteusen oder Geschirrspülern ist bekannt.

Es ist ebenfalls bekannt, daß die Teile aus rostfreiem Stahl, die regelmäßig der Wirkung von Hitze ausgesetzt sind, im allgemeinen schließlich eine Vergilbung erfahren, was das ästhetische Aussehen des Gerätes stark beeinträchtigt. Dies ist z.B. der Fall bei der Innenseite der Türen von Geschirrspülern, den Arbeitsplatten aus Stahl in Küchen, den Ringen, die die Heizplatten abschließen, den Friteusen und anderen Geräten.

Um diese Gelbfärbung (Vergilbung) zu beseitigen, die vor allem auf die Bildung von Oxidationsprodukten auf der Oberfläche des Stahls zurückzuführen ist, hervorgerufen durch die Wirkung der Hitze, werden gewöhnlich Abriebstechniken verwendet. Zum Beispiel ist die Verwendung von Schmiergel, Scheuerlappen aus Metall usw. häufig. Außerdem werden auch Abreibmittel benutzt. Diese Produkte enthalten gegebenenfalls ein Gemisch aus Phosphorsäure und gewissen grenzflächenaktiven Stoffen (wie FINOX® DH ISO 9002, hergestellt von Chimiderouil) und werden normalerweise auf den bereits beschädigten (gegilbten) Stahl angewandt, um die Vergilbung zu beseitigen.

Diese aggressiven Behandlungen verkratzen den Stahl schließlich und nützen ihn auch ab, abgesehen von den Risiken, die die Verwendung von Produkten wie FINOX® für den Benutzer darstellt, wodurch es nach wie vor wünschenswert ist, für dieses Problem eine bessere Lösung zu finden.

Des weiteren sind Beschichtungsverfahren für rostfreie Stahle im Stand der Technik bereits bekannt. Dazu zählt das in der JP-A 52 64 045 beschriebene 5-Stufen-Verfahren, bei dem die Oberfläche des Stahls zunächst Sandstrahlbehandelt, anschließend in ein Ätzmittel wie HF, Salz-, Salpeter- oder Phosphorsäure eingetaucht, dann mit einem Harzfilm beschichtet und erhitzt wird, so daß der Film in ausgehärteter Form auf der Oberfläche haftet. Die JP-A 61 06 693 beschreibt ein weiteres Verfahren, das eine Sandstrahl-Behandlung des Stahl umfaßt, um dessen Oberfläche korrosionsbeständiger zu machen. Auch bei diesem Verfahren schließt sich an ein Eintauchen des Stahls in eine Mineralsäure, ehe eine Harzschicht aufgetragen wird. Ein weiteres Verfahren zur Behandlung von rostfreiem Stahl, ein sogenanntes Chromatierungsverfahren, ist in der JP-A 52 145 346 beschrieben. Dabei wird die Oberfläche filmbeschichtet, indem der Stahl eingetaucht wird in eine heiße wässrige Lösung, die Schwefelsäure, Oxidationsmittel, z.B. auf Chrombasis (wie Kaliumdichromat) und Phosphorsäure enthält.

Nach dem in der JP-A 80 58 015 beschriebenen Verfahren wird wärmebeständiger rostfreier Stahl dadurch erzeugt, daß der Stahl mit einer Zusammensetzung beschichtet wird, die Phosphorsäure und Siliciumdioxid enthält. Dabei dient diese Formulierung lediglich als Haftvermittler für die Harze, die anschließend auf die Oberfläche aufgetragen werden.

Vollmer et al. (Materials and Corrosion, *46*, 92-97 (1995)) schildert ein Oberflächenbehandlungsverfahren für nichtrostende Stähle, bei dem Proben in einem Ofen bei 600°C ausgelagert werden, um eine gleichmäßige, die gesamte Oberfläche bedeckende Oxidschicht zu erhalten. Zum Entfernen der Oxidschicht werden die Proben mit nichtflüssigen Beizpasten behandelt, die nach einer Einwirkzeit unter fließendem Wasser zusammen mit der Oxidschicht abgebürstet werden. Da die Dicke der auf der Stahloberfläche gebildeten Oxidschicht von der Betriebstemperatur bei der Oxidation abhängt, bildet sich bei der beschriebenen Betriebstemperatur von 600°C nach dem Entfernen der Oxidschicht eine vor Korrosion schützende, relativ dicke Passivschicht mit hohem Chromgehalt. Diese Passivschicht verändert allerdings die ursprüngliche Oberflächenstruktur des rostfreien Stahls, so daß der Stahloberfläche vor der Oberflächenbehandlung sinnvollerweise eine spezielle Oberflächenstruktur (z.B. ein Bürstschliff) nicht verliehen werden, da sich diese nach Durchführung der Oberflächenbehandlung optisch verändert. Außerdem führt das Abbürsten der Oxidschicht mittels leicht zu einer Beeinträchtigung der Oberflächenstruktur des Stahls.

Die US 5,269,957 beschreibt ein Rost entfernendes Mittel für Oberflächen aus rostfreiem Stahl aus Phosphorsäure, einer Polyhydroxymonocarbonsäure (oder einem ihrer Salze) und einem Surfactanten.

Die JP-A 62 124 019 offenbart ein Bad zum Eintauchen von Stählen bei erhöhten Temperaturen. Dieses Bad basiert auf einer wässrigen Lösung von Phosphorsäure, Salpetersäure (oder Nitrat) und einem Amingruppen-Inhibitor.

Die US 4,078,949 beschreibt ein Verfahren, Oberflächen von rostfreiem Stahl zu bearbeiten, um z.B. Oxide zu entfernen. Dies erfolgt durch Erhitzen des Stahls bei einem bestimmten Sauerstoff-Potential.

Schließlich offenbart die JP-A 07 286 215 ein Verfahren, die Korrosionsbeständigkeit von Ferritstählen zu verbessern. Zwei Verfahrensschritte beinhalten das Aussetzen des Stahls (i) gegenüber einer Wasserstoff- bzw. (ii) einer Wasserstoff-/Stickstoff-Atmosphäre.

Diese und andere bekannte Verfahren können jedoch entweder das Problem, das Vergilben von rostfreiem Stahl, der regelmäßig der Wirkung von Hitze ausgesetzt ist, zu verhindern, nicht zufriedenstellend lösen, oder sie erfordern einen beträchtlichen Aufwand und die Verwendung von aggressiven Chemikalien. Dementsprechend liegt der vorliegenden Erfindung die Aufgabe zugrunde, ein einfaches Verfahren bereitzustellen, mittels dessen die Oberfläche von rostreien Stählen resistent gegen Verschmutzungen und Verfärbungen (Vergilbung) gemacht werden kann.

Nach zahlreichen Versuchen und Prüfungen ist es den Erfindern gelungen, ein Verfahren zur Behandlung von rostfreien Stählen zu entwickeln, das das oben beschriebene Problem besser löst, d.h. die Vergilbung des Stahls bei thermischer Belastung (weitgehend) zu vermeiden. Dieses Verfahren umfaßt die Behandlung des Stahls mit Mineralsäuren, vorzugsweise Phosphorsäure, insbesondere mit wässriger Phosphorsäure, wobei die Gegenwart eines oder mehrerer Surfactanten bevorzugt ist. Besonders eignet sich als Phosphorsäure für das erfindungsgemäße Verfahren FINOX® DH ISO 9002. Bevorzugterweise liegt die Konzentration der wässrigen Phosphorsäure bei 50% (v/v) oder darunter, besonders bevorzugt sind Konzentrationen im Bereich von 25, 30, 35, 40 und 45% (v/v).

Dieses erfindungsgemäße Stahl-Behandlungsverfahren sollte in der Regel vor der Verwendung des Stahls in der Fertigungskette der Geräte oder Teile erfolgen. In jedem Fall wird durch dieses Verfahren erreicht, daß spätere Verfärbungen (Vergilbungen) des Stahls verhindert werden.

Ein Vorteil gegenüber dem Stand der Technik besteht darin, daß das erfindungsgemäße Verfahren keinen großen apparativen Aufwand erfordert und ohne Sandstrahl-Behandlung und Beschichtungen jeglicher Art (z.B. mit Harzen und anderen Polymeren) auskommt.

Die vorliegende Erfindung betrifft also ein Verfahren zur Oberflächenbehandlung von rostfreien Stählen, das besonders geeignet ist, Vergilbungen nach Hitzebeanspruchung des Stahls zu unterbinden.

Das Verfahren zur Behandlung von rostfreiem Stahl gemäß vorliegender Erfindung umfaßt die folgenden Schritte:
a) Oxidation der Stahloberfläche durch Erhitzen in einem Ofen und
b) Entfernen der Oxidschicht,
dadurch gekennzeichnet, daß die Oxidation durch Erhitzen des Stahls auf eine Temperatur von 300-400°C erfolgt und das Entfernen der Oxidschicht durch Eintauchen des Stahls in ein Flüssigbad auf Grundlage von Mineralsäure erfolgt. Bevorzugt ist das Eintauchen des erhitzten Stahls in ein Flüssig-Bad auf der Grundlage von Phosphorsäure, vorzugsweise in Gegenwart von einem oder mehreren grenzflächenaktiven Stoffen.

Gemäß einer bevorzugten Ausführungsform wird der erhitzte Stahl unmittelbar nach Schritt (a) in das Flüssig-Bad eingetaucht (Schritt (b)), d.h. ohne vorherige Abkühlung des Stahls. Das ist aber nicht unbedingt erforderlich, da auch der nach Schritt (a) auf Raumtemperatur oder etwas darüber (30-55°C) abgekühlte Stahl nach seinem Eintauchen in eine heiße Mineral-, vorzugsweise Phosphorsäure (Temperatur größer ca. 50°C, bevorzugt größer 80°C), widerstandsfähig gegen Vergilbung ist bzw. wird.

Eine besonders bevorzugte Phosphorsäure in Schritt (b) ist eine wässrige Phosphorsäure in Abmischung mit Surfactanten wie FINOX® DH ISO 9002. Besonders bevorzugt ist die Verwendung einer 33%igen (v/v) wässrigen Lösung von FINOX® DH ISO 9002 (Chimiderouil Productos Tamosa, S.A.).

Gemäß Hersteller beseitigt FINOX® DH ISO 9002 durch Eintauchen, Umlauf, Beregnung oder sonstige Anwendung fettige Verunreinigungen von Oberflächen. Es ermöglicht auch die Desoxidation zahlreicher Metalle (d.h. die Entfernung von Oxidschichten bzw. das Entrosten) wie der Kohlenstoff- und Gußstähle, der rostfreien ferritischen und martensitischen Stähle, des Aluminiums und Kupfers und ihrer beider Legierungen.

FINOX® DH ISO 9002 weist die folgenden Spezifizierungen auf:
ZUSAMMENSETZUNG
   Chemische Beschaffenheit: wässrige Lösung von Phosphorsäure und grenzflächenaktivem Stoff (Surfactant)
   Gefährliche Bestandteile: Phosphorsäure Cas Nr. 7664-38-2 Konz. (Gew.%) >25, C; R 34 (Richtlinie 88/379/CEE)
   Verunreinigungen (gefährlich): keine
PHYSIKALISCHE/CHEMISCHE EIGENSCHAFTEN
   Aussehen: saure, leicht viskose Flüssigkeit
   Farbe: farblos
   Dichte bei 20 °C: 1,30 ± 0,01 g/ml
   pH: unter 1
   Entflammbarkeit: unentflammbar

Die Behandlung in Schritt (b) erfolgt vorzugsweise über einen Zeitraum von 1-10 min, bevorzugt sind 2-8 min, besonders bevorzugt 3-6 min. Eine weitere besonders bevorzugte Ausführungsform sieht eine Dauer von etwa 5 min für Schritt (b) vor.

Andere bevorzugte Mineralsäuren, die für das Flüssig-Bad in Schritt (b) Verwendung fmden können, sind Salzsäure, Salpetersäure, Schwefelsäure, Chlorsäure, Perchlorsäure, Bromsäure, Perbromsäure, Iodsäure, Periodsäure, Kieselsäure, Wolframsäure, 12-Wolframatokieselsäure, 12-Wolframatophosphorsäure oder ein Gemisch aus zwei oder mehr von diesen oder anderen Mineralsäuren.

Vorzugsweise schließen sich an die Schritte (a) und (b) die weiteren Schritte (c) und/oder (d) an:
c) Spülen des behandelten Stahls bzw. der behandelten Platten mit Wasser, beispielsweise durch Beregnung im Inneren eines Spülbottichs;
d) Trocknen des gespülten Stahls (der Platten), insbesondere mit Hilfe eines Luftstroms, insbesondere eines heißen Luftstroms, z.B. im Inneren einer Trockenkammer.

Aufgabe der Schritte (c) und (d) ist es, jeglichen Rest des Flüssig-Bades aus Schritt (b) vollständig zu entfernen. Andernfalls besteht die, allerdings geringe, Möglichkeit, daß sich während der Endverarbeitung gestreifte oder gemaserte Oberflächen ausbilden, wodurch das Endprodukt ästhetisch weniger annehmbar wäre.

Die Temperatur des Luftstroms in Schritt (d) liegt in der Regel bei 50-150°C, insbesondere bei 70-130°C oder bei 80-120°C, besonders bevorzugterweise bei 90-110°C oder bei 95-105°C, wobei eine Temperatur von 100°C besonders geeignet ist.

Die erfindungsgemäße Behandlung der z.B. Stahlplatten ist außer durch die oben dargestellten Betriebseigenschaften dadurch gekennzeichnet, daß sie vor der Einfügung der z.B. Platten in die Fertigungskette der Geräte ausgeführt werden kann.

Auf diese Weise vergilben das Gerät und v.a. seine Teile aus Stahl, die den Wirkungen von Hitze regelmäßig ausgesetzt sind, nicht mehr im Laufe der Zeit.

Durch diese Behandlung wird vermieden, daß der Benutzer sein Gerät einem mechanischen oder chemischen Abriebvorgang unterwerfen muß, um die vergilbten Oberflächen zu beseitigen. Die Folge davon ist, daß Beschädigungen der Stahlteile und das Risiko, das sich für den Benutzer bei der Verwendung von derart aggressiven chemischen Produkten ergibt, vermieden werden kann.

Die Vorrichtung, die dazu entworfen ist, das Verfahren der Erfindung durchzuführen, wird schematisch in Figur 1 dargestellt. Sie ist dadurch gekennzeichnet, daß sie im wesentlichen die folgenden Elemente umfaßt:
- einen Ofen 1 zur Durchführung von Schritt (a);
- ein Bad 2 zur Durchführung von Schritt (b);
- einen Behälter 3 zur Durchführung von Schritt (c);
- einen Bereich bzw. eine Trockenkammer 4 zur Durchführung von Schritt (d),
die mit Hilfe der entsprechenden Verbindungen und Transportmittel in einem Hauptkreislauf (dargestellt in Fig. 1 durch eine durchgehende Linie) zur Behandlung z.B. der Stahlplatten miteinander verbunden sind, wobei der Hauptkreislauf in einer Zone 8 des Eintrittes des Stahls in den Ofen 1 beginnt.

Außerdem umfaßt die Vorrichtung eine Zone 5 des Eintritts von Wasser in einen Kühl- und Spülkreislauf (dargestellt in Fig. 1 durch eine Linie "-----"), eine Zone der Trennung 7 zwischen dem Wasser und dem Flüssig-Bad, aus dem das Wasser der Zone 6 für den Kühl- und Spülkreislauf wiederaufbereitet wird und die abgetrennte Phosphorsäure 9 in den Dampfkreislauf (dargestellt in Fig. 1 durch eine Linie "----") zur Wiedererlangung und zur Wiederaufbereitung desselben eingespeist wird. Dieser Dampfkreislauf umfaßt außerdem eine Zone zur Kühlung 11, die dem Kühl- und Spülkreislauf gemein ist, und eine Zone 10 zum Einsammeln von Dämpfen, die es ermöglicht, die Phosphorsäure in das Bad der Behandlung 2 zurückzuführen.

In Übereinstimmung mit einem bevorzugten Ausführungsbeispiel der Erfindung werden zu behandelnde Platten aus rostfreiem Stahl durch die Zone 8 in den Ofen 1 eingeführt, wo sie auf 300 - 400 °C erhitzt werden, bevor sie für einen Zeitraum von 4,5 Minuten in das Bad 2 geführt werden, das eine 33%ige (v/v) Lösung von FINOX® DH ISO 9002 in Wasser enthält. Anschließend werden die Platten in den Spülbottich 3 geführt, wo sie einer Spülung mit Wasser durch Beregnung unterzogen werden. Von dort werden sie in eine Trockenkammer mit Heißluft von 105 ± 5°C geführt. Im Anschluß daran werden die Platten in die Montagekette geschickt, um mit dem weiteren normalen Verfahren zur Herstellung des entsprechendes Gerätes fortzufahren.

Vom Gesichtspunkt des Umweltschutzes aus verfügt die Vorrichtung, wie bereits oben angegeben, über einen Kreislauf zur Wiederaufbereitung des Wassers und der Phosphorsäure und ihrer beider Rückführung in das System. Neben der Einsparung von Wasser und Behandlungsprodukt werden Abfallprodukte vermieden, die für die Umwelt schädlich sind.

Fig. 1 ist eine schematische Darstellung der Vorrichtung, die dazu benutzt werden kann, das Verfahren der vorliegenden Erfindung durchzuführen. Die Zahlenhinweise haben die folgenden Bedeutungen:
1: Ofen
2: Bad der Behandlung
3: Spülbottich
4: Trockenkammer
5: Eingangszone des Wassers
6: Wiedergewonnenes Wasser
7: Zone der Trennung
8: Zone des Einganges des zu behandelnden Stahls
9: Wiedergewonnenes FINOX DH
10: Sammler der Dämpfe
11: Zone der Kühlung
12: Zur Montagekette

### Beispiel:

Die vorliegende Erfindung wird zusätzlich mit Hilfe des folgenden Beispiels dargestellt, das in keiner Weise beabsichtigt, ihre Reichweite einzuschränken.

Es wurden Stahlplatten von 890 x 480 mm verwendet, die vorher auf 375°C erhitzt wurden. Ein Flüssig-Bad mit FINOX® DH ISO 9002 wies ein Fassungsvermögen von 4000 Litern auf, in das 1333 Litter des Finox-Produktes eingeführt wurden, wobei das Gesamtvolumen mit Wasser vervollständigt wurde, um eine 33%ige (v/v) Lösung zu erhalten.

Die zu behandelnden Platten wurden durch Zone 8 in Ofen 1 eingeführt, wo sie auf 375°C erhitzt wurden. Nach diesem Schritt wurden sie in das Flüssig-Bad geführt, das die 33%ige (v/v) Lösung von FINOX® DH ISO 9002 enthielt, wo sie 4,5 Minuten verblieben. Anschließend wurden sie in Spülbottich 3 geführt, wo sie einer Spülung mit Wasser durch Beregnung unterzogen wurden. Von dort wurden sie in eine Trockenkammer mit Heißluft bei 105 ± 5°C geführt, von wo aus sie in die Montagekette geschickt wurden, um mit dem normalen Verfahren der Verarbeitung der Platten zur Herstellung der Geräte fortzufahren.

## Patentansprüche

1. Verfahren zur Behandlung von rostfreien Stählen, das die folgenden Schritte umfaßt:
a) Oxidation der Stahloberfläche durch Erhitzen in einem Ofen und
b) Entfernen der Oxidschicht,
**dadurch gekennzeichnet, daß** die Oxidation durch Erhitzen des Stahls auf eine Temperatur von 300-400°C erfolgt und das Entfernen der Oxidschicht durch Eintauchen des Stahls in ein Flüssig-Bad auf der Grundlage von Mineralsäure erfolgt.

2. Verfahren nach Anspruch 1, **dadurch gekennzeichnet, daß** die Mineralsäure eine Phosphorsäure ist.

3. Verfahren nach Anspruch 2, **dadurch gekennzeichnet, daß** die Mineralsäure eine wässrige Lösung von Phosphorsäure ist.

4. Verfahren nach Anspruch 1, **dadurch gekennzeichnet, daß** die Mineralsäure Salzsäure, Salpetersäure, Schwefelsäure, Chlorsäure, Perchlorsäure, Bromsäure, Perbromsäure, Iodsäure, Periodsäure, Kieselsäure, Wolframsäure, 12-Wolframatokieselsäure, 12-Wolframatophosphorsäure oder ein Gemisch aus zwei oder mehr von diesen oder anderen Mineralsäuren ist.

5. Verfahren nach einem der vorhergehenden Ansprüche, **dadurch gekennzeichnet, daß** die Behandlung in Schritt (b) über-einen Zeitraum von 1-10 min erfolgt.

6. Verfahren nach Anspruch, 5 **dadurch gekennzeichnet, daß** die Behandlung in Schritt (b) über einen Zeitraum von etwa 5 min erfolgt.

7. Verfahren nach einem der vorhergehenden Ansprüche, **dadurch gekennzeichnet, daß** das Flüssig-Bad neben einer Mineralsäure auch einen oder mehrere grenzflächenaktive Stoffe (Surfactanten) enthält.

8. Verfahren nach Anspruch 7, **dadurch gekennzeichnet, daß** das Flüssig-Bad von Schritt (b) FINOX® DH ISO 9002, insbesondere eine 33%ige (v/v) wässrige Lösung von FINOX® DH ISO 9002, enthält.

9. Verfahren nach einem der vorhergehenden Ansprüche, **dadurch gekennzeichnet, daß** der erhitzte Stahl entweder unmittelbar nach Schritt (a), d.h. ohne vorherige Abkühlung des Stahls, in das Flüssig-Bad eingetaucht wird oder daß der erhitzte Stahl zur Abkühlung auf 20-55°C kommt und dann in ein erwärmtes Flüssig-Bad von >50°C getaucht wird.

10. Verfahren nach einem der vorhergehenden Ansprüche, **dadurch gekennzeichnet, daß** sich an die Schritte (a) und (b) die weiteren Schritte (c) und/oder (d) anschließen:
c) Spülen des behandelten Stahls mit Wasser; und
d) Trocknen des gespülten Stahls, insbesondere mittels eines Luftstroms.

11. Verfahren nach einem der vorhergehenden Ansprüche, **dadurch gekennzeichnet, daß** die Temperatur des Luftstroms in Schritt (d) bei 50-150°C liegt.

12. Verfahren nach Anspruch 11, **dadurch gekennzeichnet, daß** die Temperatur des Luftstroms bei 90-110°C oder 95-105°C liegt.

## Claims

1. Method of treating stainless steels, which comprises the following steps:
a) oxidation of the steel surface by heating in an oven and
b) removal of the oxide layer,
**characterised in that** the oxidation is carried out by heating the steel to a temperature of 300 to 400° C and removal of the oxide layer is carried out by immersion of the steel in a liquid bath on the basis of a mineral acid.

2. Method according to claim 1, **characterised in that** the mineral acid is a phosphoric acid.

3. Method according to claim 2, **characterised in that** the mineral acid is an aqueous solution of phosphoric acid.

4. Method according to claim 1, **characterised in that** the mineral acid is hydrochloric acid, nitric acid, sulfuric acid, chloric acid, perchloric acid, bromic acid, perbromic acid, iodic acid, periodic acid, silicic acid, tungstic acid, 12-tungstosilicic acid, 12-tungstophosphoric acid or a mixture of two or more of these or other mineral acids.

5. Method according to one of the preceding claims, **characterised in that** the treatment in step (b) is carried out over a time period of 1 to 10 minutes.

6. Method according to claim 5, **characterised in that** the treatment in step (b) is carried out over a time period of approximately 5 minutes.

7. Method according to one of the preceding claims, **characterised in that** the liquid bath contains, apart from a mineral acid, also one or more surface-active substances (surfactants).

8. Method according to claim 7, **characterised in that** the liquid bath of step (b) contains FINOX® DH ISO 9002, in particular a 33 percentile (v/v) aqueous solution of FINOX® DH ISO 9002.

9. Method according to one of the preceding claims, **characterised in that** the heated steel is immersed in the liquid bath directly after step (a), i.e. without previous cooling of the steel, or the heated steel is cooled down to 20 to 55° C and then is dipped in a heated liquid bath of > 50° C.

10. Method according to one of the preceding claims, **characterised in that** the further step or steps (c) and/or (d) is or are consecutive to the steps (a) and (b):
c) washing of the treated steel with water; and
d) drying of the washed steel, particularly by means of an air flow.

11. Method according to one of the preceding claims, **characterised in that** the temperature of the air flow in step (d) lies at 50 to 150° C.

12. Method according to claim 11, **characterised in that** the temperature of the air flow lies at 90 to 110° C or 95 to 105° C.

## Revendications

1. Procédé de traitement d'aciers inoxydables, qui comprend les étapes suivantes :
a) oxydation de la surface de l'acier par chauffage dans un four, et
b) élimination de la couche d'oxyde, et
**caractérisé en ce que** l'oxydation se réalise par échauffement de l'acier à une température de 300 à 400°C et l'élimination de la couche d'oxyde se réalise par immersion de l'acier dans un bain liquide à base d'acide minéral.

2. Procédé selon la revendication 1, **caractérisé en ce que** l'acide minéral est un acide phosphorique.

3. Procédé selon la revendication 2, **caractérisé en ce que** l'acide minéral est une solution aqueuse d'acide phosphorique.

4. Procédé selon la revendication 1, **caractérisé en ce que**, l'acide minéral est l'acide chlorhydrique, l'acide nitrique, l'acide sulfurique, l'acide chlorique, l'acide perchlorique, l'acide bromique, l'acide perbromique, l'acide iodique, l'acide periodique, l'acide silicique, l'acide tungstique, l'acide 12-tungstato-silicique, l'acide 12-tungstato-phosphorique ou un mélange de deux ou plusieurs de ceux-ci ou d'autres acides minéraux.

5. Procédé selon l'une quelconque des revendications précédentes, **caractérisé en ce que** le traitement dans l'étape (b) se réalise pendant une durée de 1 à 10 minutes.

6. Procédé selon la revendication 5, **caractérisé en ce que**, le traitement dans l'étape (b) se réalise pendant une durée d'environ 5 minutes.

7. Procédé selon l'une quelconque des revendications précédentes, **caractérisé en ce que** le bain liquide contient outre un acide minéral, également une ou plusieurs substances tensio-actives (tensio-actifs).

8. Procédé selon la revendication 7, **caractérisé en ce que** le bain liquide de l'étape (b) contient FINOX® DH ISO 9002, en particulier une solution aqueuse de FINOX® DH ISO 9002 à 33% (v/v).

9. Procédé selon l'une quelconque des revendications précédentes, **caractérisé en ce que** l'acier chauffé est immergé directement après l'étape (a) à savoir sans refroidissement préalable de l'acier, dans le bain liquide, ou bien que l'acier chauffé parvient à se refroidir à une température de 20 à 55°C, puis il est immergé dans un bain liquide chauffé à > 50°C.

10. Procédé selon l'une quelconque des revendications précédentes, **caractérisé en ce que** les étapes (c) et/ou (d) supplémentaires font suite aux étapes (a) et (b) :
c) rinçage de l'acier traité, par de l'eau; et
d) séchage de l'acier rincé, en particulier au moyen d'un courant d'air.

11. Procédé selon l'une quelconque des revendications précédentes, **caractérisé en ce que** la température du courant d'air dans l'étape (d) est autour de 50 à 150°C.

12. Procédé selon la revendication 11, **caractérisé en ce que** la température du courant d'air est autour de 90 à 110°C ou de 95 à 105°C.
